# FASCICULE DE BREVET EUROPEEN

(11) **EP 0 095 413 B1**
(45) Date de publication et mention de la délivrance du brevet: **16.04.1986**
(21) Numéro de dépôt: 83400993.8
(22) Date de dépôt: 17.05.1983
(51) Int. Cl.: E04C 5/10, B21C 37/12

(54) **Perfectionnements aux gaines de précontrainte et à leurs procédés de fabrication**
Vorspannhüllrohr und dessen Herstellungsverfahren
Prestressing ducts and methods for their manufacture

(30) Priorité: 21.05.1982 FR 8208902
(43) Date de publication de la demande: 30.11.1983
(73) Titulaire: FREYSSINET INTERNATIONAL (STUP), F-92100 Boulogne Billancourt (FR)
(72) Inventeur: Jartoux, Pierre, F-28230 Epernon (FR)
(74) Mandataire: Behaghel, Pierre

## Description

L'invention est relative aux gaines métalliques destinées à être noyées dans des ouvrages en béton et à recevoir les câbles de précontrainte de ces ouvrages, câbles qui sont mis en traction avec prise d'appui sur lesdits ouvrages aux extrémités desdites gaines.

Elle vise également les procédés de fabrication de ces gaines.

Elle se rapporte plus particulièrement au cas où les axes desdites gaines ne sont pas rectilignes et où les forces de traction exercées sur les câbles sont importantes, ce qui développe des pressions d'application élevées entre les câbles et les gaines dans les zones cintrées de ces dernières.

Pour faciliter les glissements des câbles le long des gaines, c'est-à-dire réduire leurs frottements mutuels, et accroître ainsi les performances (en réduisant notamment les forces de traction aux extrémités des câbles ainsi que la section de ces câbles), il a déjà été proposé de rapporter sur la face intérieure des gaines et/ou sur la face extérieure des câbles un produit « lubrifiant approprié, constitué notamment par une poudre de graphite ou de bisulfure de molybdène.

Un tel procédé donne généralement satisfaction.

Mais lorsque les forces de traction exercées sur les câbles de précontrainte, et donc les pressions locales d'application de ces câbles sur les gaines, sont très élevées, on observe parfois une destruction et une expulsion de la couche lubrifiante intermédiaire.

C'est en particulier le cas lorsque les parois des gaines sont ondulées et surtout que les câbles sont constitués par des torons ou faisceaux de fils torsadés ou enroulés en hélice.

Dans ce cas en effet, les zones de contact entre les câbles et les gaines sont réduites à des surfaces très petites, voire quasiment ponctuelles, et les pressions locales d'application qui résultent de ces réductions de surface sont accrues d'autant.

C'est ainsi que, dans certains modes de réalisation récents, il n'est pas rare que la valeur de ladite pression atteigne ou même dépasse 1 000 bars.

La demanderesse a observé que, pour résoudre un problème ne présentant aucun rapport avec celui exposé ci-dessus, savoir pour faciliter les déformations globales de fils ou éléments continus analogues par tréfilage ou étirage à chaud à travers des filières appropriées, il a déjà été proposé de chemiser préalablement ces fils ou tubes en appliquant chimiquement sur leurs surfaces extérieures un revêtement composé d'une couche de phosphate métallique, elle-même tapissée par un savon gélifié : ce revêtement est si intimement accroché sur les surfaces des éléments à déformer qu'il n'est pas arraché par les filières et qu'il assure alors un guidage efficace de la déformation.

Les traitements préalables de phosphatation et savonnage en question ne sont guère applicables à des surfaces intérieures de tubes ou gaines.

Mais il se trouve que, pour fabriquer des gaines de précontrainte se prêtant facilement au cintrage, il est particulièrement avantageux de procéder par enroulement en hélice d'un « feuillard ou bande métallique continue.

Or, les faces d'un tel feuillard se prêtent parfaitement aux traitements ci-dessus.

L'invention est essentiellement caractérisée en ce que l'on applique lesdits traitements de phosphatation et savonnage, connus en soi pour les surfaces extérieures de fils à tréfiler, à l'une au moins des deux faces d'un tel feuillard, après quoi on enroule ce feuillard en hélice de façon à former une gaine dont la face traitée ci-dessus constitue la face intérieure.

L'expérience montre que les contacts glissants établis localement et à froid entre les câbles de précontrainte et les surfaces intérieures des gaines ainsi réalisées sont assurés avec une excellente lubrification, même pour les valeurs les plus élevées des forces de traction exercées sur ces câbles.

L'invention comprend, mise à part cette disposition principale, certaines autres dispositions qui s'utilisent de préférence en même temps et dont il sera plus explicitement question ci-après.

Dans ce qui suit, l'on va décrire un mode de réalisation préféré de l'invention en se référant au dessin ci-annexé, d'une manière bien entendu non limitative.
La figure 1 de ce dessin, montre en coupe axiale une portion coudée d'une gaine de précontrainte établie conformément à l'invention et contenant un câble tendu.
La figure 2 est une coupe transversale partielle de ladite gaine et dudit câble selon II-II, figure 1.

On a recours à un feuillard en acier doux 1 déformé selon des ondulations longitudinales, c'est-à-dire présentant une section transversale ondulée avec des crêtes 2 et creux 3.

On fait subir à au moins la face, du feuillard 1, destinée à devenir la face intérieure de la gaine, un traitement chimique connu en soi conduisant à l'accrochage intime, sur cette face, d'une couche de phosphate extérieurement revêtue d'un voile de savon gélifié.

Ce traitement comprend la suite des opérations suivantes, lesquelles sont toutes effectuées dans un four tunnel chauffé à une température de l'ordre de 70 à 80 °C à l'intérieur duquel on fait défiler à vitesse constante ledit feuillard :
décapage à l'acide sulfurique (ou chlorhydrique) dilué, durant 10 secondes environ,
deux rinçages successifs à l'eau durant environ 3 secondes chacun, séparés par un brossage mécanique,
application par vaporisation, durant 70 secondes environ, d'un bain de phosphatation composé de phosphate mixte de zinc et de fer. d'oxydants (chlorates, nitrites, ...) et d'additifs appropriés,

### nouveau rinçage à l'eau,

application par vaporisation, durant 5 à 6 secondes, d'un savon constitué par une solution aqueuse de stéarate de sodium et de palmitate de sodium,

### et enfin séchage.

A titre purement indicatif, on indique que le bain de phosphatation ci-dessus pourrait être une solution aqueuse à 6 % en volume du liquide diffusé par la Compagnie Française de Produits Industriels (CFPI) sous la dénomination Thermo- granodine 63, le savon étant alors lui-même constitué par une solution aqueuse de la poudre diffusée par ladite Société CFPI sous l'appellation Prolub.

Le traitement ci-dessus a pour effet de rapporter successivement, sur la face traitée du feuillard 1 :
une couche cristalline présentant une épaisseur de l'ordre de 0,5 micron composée de cristaux de phosphate qui présentent la forme générale de feuilles de palmier et sont imbriqués dans les cristaux superficiels du métal constitutif du feuillard,
puis une couche superficielle de savon dont l'épaisseur peut être de l'ordre de 100 microns : la plus grande partie de cette couche de savon peut être arrachée par frottement, mais non sa base, laquelle est constituée par un voile très mince, d'épaisseur environ 1/100 de micron, se présentant sous la forme d'un velours dont les poils sont plantés sur la couche cristalline sous- jacente.

On a schématisé en 4 sur la figure 2 le revêtement à propriété « lubrifiante ainsi appliqué de façon très intime sur la face traitée du feuillard 1 et tapissant cette face.

Ce revêtement 4 est reconnaissable à son état mat, à sa couleur gris clair et à son toucher onctueux, rappelant celui du savon de Marseille.

On enroule ensuite ce feuillard selon une hélice de façon à former une gaine tubulaire 5 dont ladite face traitée constitue la face interne.

Cet enroulement est exécuté avec chevauchement latéral des spires contiguës de l'hélice de façon telle que les crêtes 2 forment des nervures hélicoïdales extérieures et les creux 3, des gorges hélicoïdales reliant chacune deux de ces nervures.

Puis on agrafe l'un sur l'autre les bords des spires qui se chevauchent en rabattant mutuellement ceux-ci les uns sur les autres à la façon d'un sertissage (en 10).

La gaine 5 ainsi obtenue est facile à cintrer en fonction des besoins de la précontrainte.

On voit, sur la figure 1, l'ouvrage en béton 6 dans lequel a été noyée une telle gaine 5 cintrée, ainsi que l'un des câbles de précontrainte 7 mis en place dans cette gaine 5, câble soumis à une force de traction F exercée entre ses deux extrémités.

Ce câble 7 est constitué de préférence, comme illustré, par une pluralité de fils ou torons 8 enroulés en hélice autour d'un autre fil 9 constituant une âme centrale.

Théoriquement la surface d'application d'un tel câble 7 contre la gaine 5 se réduit à une succession de points ou zones ponctuelles M (figure 2) lesquels, pour chaque toron, sont écartés longitudinalement les uns des autres d'une distance égale au pas de l'hélice d'enroulement des torons, pas généralement de l'ordre de 20 cm.

En outre, le fait que le contact entre chaque câble et la gaine ne puisse être établi qu'au niveau des fonds des gorges hélicoïdales de la gaine correspondant aux creux 3 ci-dessus réduit encore d'autant la surface d'application possible entre câble et gaine.

Cette double circonstance, combinée aux valeurs très élevées données à la force F, conduit au développement de pressions locales P, elles- mêmes extrêmement élevées, au niveau des points de contact M.

Malgré ces pressions énormes, la mise en traction des câbles se traduit par l'établissement de contacts glissants parfaitement « lubrifiés » entre ces câbles et la surface intérieure de la gaine, c'est-à-dire n'entraînant aucun arrachement de la couche phosphatée intermédiaire au niveau des petites zones de contact M.

Bien entendu, après cette mise en traction, le volume compris à l'intérieur de la gaine entre les câbles et la surface intérieure de cette gaine est rempli d'un coulis injecté ou d'une graisse de protection (non représenté) de la manière usuelle.

En suite de quoi, et quel que soit le mode de réalisation adopté, on dispose finalement d'une gaine de précontrainte dont la constitution et les avantages, en particulier la possibilité de recevoir, avec des contacts glissants parfaitement lubrifiés, des câbles soumis à des forces de traction extrêmement élevées, résultent suffisamment de ce qui précède.

Comme il va de soi, et comme il résulte d'ailleurs déjà de ce qui précède, l'invention ne se limite nullement à ceux de ses modes d'application et de réalisation qui ont été plus spécialement envisagés ; elle en embrasse, au contraire, toutes les variantes.

## Revendications

1. Gaine de précontrainte constituée par un feuillard (1) enroulé en hélice, caractérisée en ce que la surface intérieure de cette gaine est revêtue intimement d'une couche de phosphate métallique, elle-même tapissée par un savon.

2. Gaine de précontrainte selon la revendication 1, caractérisée en ce qu'elle comprend une suite de nervures et gorges hélicoïdales correspondant respectivement aux crêtes (2) et creux (3) d'ondulations longitudinales du feuillard de départ (1).

3. Procédé pour fabriquer une gaine de précontrainte selon l'une quelconque des revendications 1 et 2, selon lequel on enroule en hélice un feuillard (1) avec chevauchement latéral des spires contiguës de cette hélice et de préférence sertissage mutuel des bords qui se chevauchent, caractérisé en ce que l'on fait subir préalablement à l'une des faces dudit feuillard l'une des suites de traitements de phosphatation et de savonnage connues en soi dans la technique du tréfilage, et en ce que l'on conduit ensuite l'enroulement en hélice dudit feuillard de façon telle que sa face ainsi traitée constitue la face intérieure de la gaine.

## Claims

1. A duct for prestressing formed by a helically wound metal strip (1), characterized in that the inner surface of this duct is intimately coated with a metal phosphate layer, itself covered with a soap.

2. The duct according to claim 1, characterized in that it comprises a succession of helical ribs and grooves corresponding respectively to the peaks (2) and hollows (3) of longitudinal undulations of the starting metal strip (1).

3. A method for manufacturing a duct for prestressing according to anyone of claims 1 and 2, according to which a metal strip (1) is helically wound with lateral overlapping of the adjacent turns of this helix and preferably mutual crimping of the overlapping edges, characterized in that one of the faces of said metal strip is previously subjected to one of the successions of phosphatation and soaping treatments known per se in the wire-drawing technique, and in that the helical winding of said metal strip is then carried out so that its thus treated face forms the inner face of the duct.

## Patentansprüche

1. Vorspannhüllrohr, das aus einem wendelförmig gewickelten Band (1) gebildet ist, dadurch gekennzeichnet, daß die Innenfläche des Hüllrohres mit einer Metallphosphatschicht innig ausgekleidet ist, die ihrerseits einen Seifenüberzug aufweist.

2. Vorspannhüllrohr nach Anspruch 1, dadurch gekennzeichnet, daß es eine Folge von wendelförmigen Rippen und Vertiefungen aufweist, welche den Scheiteln (2) und Tälern (3) von Längswellen des Ausgangsbandes (1) entsprechen.

3. Verfahren zum Herstellen eines Vorspannhüllrohres nach Anspruch 1 oder 2, dadurch gekennzeichnet, daß ein Band (1) wendelförmig gewickelt wird, wobei die benachbarten Wendelwindungen einander überlappen und die einander überlappenden Ränder vorzugsweise durch eine Falzverbindung verbunden werden, dadurch gekennzeichnet, daß zunächst auf einer Seite des Bandes in beim Drahtziehen an sich bekannter Weise eine Folge von Behandlungen durch Phosphatierung und Seifenaufbringung vorgenommen wird, und daß sodann das wendelförmige Wickeln des Bandes derart erfolgt, daß seine auf diese Weise behandelte Oberfläche die Innenseite des Hüllrohres bildet.
